# EUROPÄISCHE PATENTSCHRIFT

(11) **EP 1 029 974 B1**
(45) Veröffentlichungstag und Bekanntmachung des Hinweises auf die Patenterteilung: **24.03.2004**
(21) Anmeldenummer: 00100815.0
(22) Anmeldetag: 17.01.2000
(51) Int. Cl.: D07B 1/16

(54) **Ummanteltes Kunstfaserseil**
Sheathed synthetic fibre rope
Câble gainé en fibres synthétiques

(30) Priorität: 22.01.1999 EP 99810050
(43) Veröffentlichungstag der Anmeldung: 23.08.2000
(73) Patentinhaber: INVENTIO AG, CH-6052 Hergiswil (CH)
(72) Erfinder: De Angelis, Claudio, Dipl.-Ing., 6004 Luzern (CH)

(56) Entgegenhaltungen:
- EP-A- 0 672 781
- US-A- 4 550 559

## Beschreibung

Die Erfindung betrifft ein ummanteltes Kunstfaserseil , vorzugsweise aus aromatischem Polyamid, nach dem Oberbegriff des Anspruchs 1 und ein Verfahren zu dessen Herstellung nach dem Oberbegriff des Anspruchs 8.

Laufende Seile sind in der Fördertechnik, insbesondere bei Aufzügen, im Kranbau und im Bergbau, ein wichtiges stark beanspruchtes Maschinenelement. Besonders vielschichtig ist die Beanspruchung von getriebenen oder von über Seilrollen umgelenkten Seilen, wie sie beispielsweise im Aufzugsbau und bei Kabinenseilbahnen verwendet werden. Dort sind grosse Seillängen notwendig und es besteht aus energetischen Gründen die Forderung nach möglichst kleinen Massen. Hochfeste Kunstfaserseile, beispielsweise aus aromatischen Polyamiden oder Aramiden mit hochgradig orientierten Molekülketten erfüllen diese Anforderungen besser als Stahlseile.

Ein solches ummanteltes Kunstfaserseil ist aus der EP 0 672 781 A1 der Anmelderin bekannt geworden. Dort ist die Kunststoffummantelung im Druckspritzverfahren so aufgebracht, dass eine grosse Haltefläche zu den Litzen hin gebildet wird. Allerdings führen die Litzen bei der Biegung des Seils auf der Seilscheibe oder einer Seilrolle unter bestimmten Bedingungen Ausgleichsbewegungen durch, die zu Relativbewegungen der Litzen unterschiedlicher Litzenlagen führen können. Diese Bewegungen sind in der äussersten Litzenlage am grössten und können besonders wenn das Antriebsmoment unter Reibschluss über den jeweils über den Umschlingungswinkel auf der Seilscheibe anliegenden Seilmantelabschnitt dem Seil aufgeprägt wird, dazu führen, dass sich die Ummantelung vorzeitig abhebt und Aufstauchungen bildet. Eine solche Veränderung des Seilaufbaus ist unerwünscht, weil sie zu einer geringen Lebensdauer des Seils führen kann. Dasselbe trifft für auf Trommeln aufgewickelte Seile, wie sie im Aufzugsbau verwendet werden zu.

Der Erfindung liegt die Aufgabe zugrunde, ein ummanteltes Kunstfaserseil mit höherer Lebensdauer sowie ein Verfahren zur Herstellung eines solchen anzugeben.

Diese Aufgabe wird erfindungsgemäss durch ein Kunstfaserseil mit den im Anspruch 1 angegebenen Merkmalen gelöst. Eine Lösung zur Herstellung eines Kunstfaserseils ist durch die Merkmale des Anspruchs 8 gegeben.

Die durch die Erfindung erzielten Vorteile bestehen in einer dauerhaften Verankerung der Ummantelung in der äussersten Litzenlage. Zusätzlich zu der bisherigen haftenden Bindung auf einer möglichst grossen Kontaktfläche der äussersten Litzenlage, ist die Ummantelung erfindungsgemäss mit Verankerungsmitteln verbunden, welche über den strukturellen Aufbau in der äussersten Litzenlage verankert sind. Die Bindekräfte zwischen der Ummantelung und den Verankerungsmitteln entsprechen insbesondere bei einer einstückigen Anbindung der Materialfestigkeit der Verankerungsmittel und übersteigen damit herkömmliche Haftkräfte um ein Vielfaches. Sind die Verankerungsmittel formschlüssig mit der äussersten Litzenlage verbunden, dann ist ein Ablösen der Ummantelung gar nur unter Beschädigung der Aramidfaserlitzen möglich.

Als weiterer Vorteil der Einbindung der Verankerungsmittel in die Seilstruktur der Aussenlitzenlage kombiniert mit der einstückigen Anbindung, beispielsweise durch Kleben, an die Ummantelung folgen die Verankerungsmittel der Bewegung bzw. der Verformung der äussersten Litzenlage beim Lauf des Seils über die Treibscheibe. Bei entsprechender Wahl eines Materials mit geeigneter elastischer Verformbarkeit können die in der Aramidfaserlage und die aufgrund der Biegebelastung in der Ummantelung wirkenden Kräfte wechselseitig vergleichmässigt werden und damit Relativbewegungen zwischen Ummantelung und Litzenlage verhindert werden.

In Weiterbildung der Erfindung sind die Verankerungsmittel und die Ummantelung aus schweiss- oder vulkanisierbaren Werkstoffen ausgebildet. Diese Werkstoffwahl ermöglicht ein Verbinden der Verankerungsmittel und der Ummantelung ohne zusätzliche Bindemittel. Gleichzeitig ist die Fügestelle dauerhaft, zeigt gleichartiges Materialverhalten, wie die Fügepartner selbst und kommt so einer einstückigen Ausbildung von Verankerungsmitteln und Ummantelung gleich. Besonders homogen gestaltet sich die Fügestelle, wenn die Verankerungsmittel und die Ummantelung aus identischem Material gebildet sind. Die dabei vorliegenden einheitlichen Materialparameter vereinfachen ein Verbinden mit gleichmässiger molekularer Verbindung der zu fügenden Teile.

Neben den mit der Erfindung erzielten funktionellen Vorteilen, gestaltet sich die Herstellung erfindungsgemäss ummantelter Kunstfaserseile einfach und mit geringfügiger Anpassung herkömmlicher Verseilmaschinen. Auf ein in bekannter Weise hergestelltes Seilinneres werden in der äussersten Litzenlage tragende Faserlitzen mit Verankerungsmitteln verseilt. Letztere werden dann thermisch oder chemisch vorbehandelt bevor die Kunststoffummantelung aufgebracht wird und gehen dabei eine molekulare Verbindung mit den Verankerungsmitteln ein. Abgesehen von Einstellarbeiten ist bei herkömmlichen Verseilmaschinen ein Nachrüsten einer Vorbehandlungsstation bereits ausreichend.

Werden die Verankerungsmittel und die Ummantelung miteinander verschweisst, ist im wesentlichen eine Heizeinrichtung zum Erhitzen der Verankerungsmittel vorzusehen, damit es beim Extrudieren der Ummantelung zu einer dauerhaften Verschmelzung des Deckmantels mit den Verankerungsmittel kommt.

Eine weitere bevorzugte Verfahrensvariante sieht vor, die Ummantelung auf die äusserste Litzenlage zu vulkanisieren. Bei dieser Ausführung wird mittels geeigneter Vorbehandlungsstation ein Substrat auf die Verankerungsmittel aufgebracht, welches diese anäzt und so für ein molekulares Vernetzen mit der extrudierten Ummantelung vorbereitet.

Die Verankerungsmittel sind bei einer bevorzugten Ausführungsform der Erfindung in Form von einer oder mehreren Verankerungslitzen ausgebildet, welche zusammen mit tragenden Aramidfaserlitzen zu der äussersten Litzenlage verseilt sind. Durch das schraubenlinienförmige Umeinanderdrehen der Litzen ergibt sich bereits durch den gedrehten Seilaufbau auf einfache Weise ein Formschluss der Verankerungslitze in der äussersten Litzenlage. Die Verankerung der Ummantelung kann über die Anzahl der in der Aussenlage mitverseilten Verankerungslitzen eingestellt werden. Ein besonders guter Formschluss wird bei dieser Ausführungsform erreicht, wenn die Verankerungslitzen einen kleineren Durchmesser als die tragenden Aramidfaserlitzen aufweisen. Die Verankerungslitze wird in Umfangsrichtung jeweils zwischen zwei druchmessergrösseren Aramidfaserlitzen eingeklemmt und dadurch in der Litzenlage verankert. Vorgefertigte Verankerungslitzen können zusammen mit den Aramidfaserlitzen von derselben Verseilmaschine verarbeitet werden.

Die Verankerungsmittel können ferner in Form von Verankerungsfasern ausgebildet sein, welche mit Aramidfasern zu tragenden Litzen für die äusserste Litzenlage miteinander verdreht und fixiert sind. Die Verankerungsfasern sind in der äussersten Faserlage der Litzen angeordnet und werden wiederum einstückig mit der nachträglich aufextrudierten Ummantelung verbunden. Mit einer Vielzahl solcher Verankerungsfasern ergibt sich eine grosse Gesamtverbindungsfläche zwischen Ummantelung und deren Verankerung, was die Verbindung stärkt und wiederum die Seillebensdauer erhöht. Ferner können die dünnen Verankerungsfasern in kurzer Zeit und mit vergleichsweise geringem Energeiaufwand auf Schmelztemperatur erhitzt werden, weshalb diese Ausführungsform Vorteile beim kontinuierlichen Aufextrudieren des Seilmantels bietet.

Das erfindungsgemässe Kunstfaserseil bietet beispielsweise bei Aufzugsanlagen Vorteile, wo es den Kabinenrahmen einer in einem Aufzugsschacht geführten Kabine mit einem Gegengewicht verbindet. Um die Kabine und das Gegengewicht zu heben und zu senken, läuft das Seil über eine Treibscheibe, die von einem Antriebsmotor angetrieben wird. Beim Lauf über die Treibscheibe findet bei dem erfindungsgemässen Kunstfaserseil zwischen dem Seilmantel und der äussersten Litzenlage keine Relativbewegung statt.

Weitere Einzelheiten der Erfindung sind nachfolgend anhand der in der Zeichnung dargestellten drei Ausführungsbeispiele der Erfindung näher beschrieben. Es zeigen:
- Figur 1,: eine perspektivische Darstellung eines ersten Ausführungsbeispiels des erfindungsgemässen Treibseils mit Verankerungslitzen,
- Figur 2,: eine Querschnittsansicht eines zweiten Ausführungsbeispiels des erfindungsgemässen Treibseils mit Umhüllung der Litzen,
- Figur 3,: eine Querschnittsansicht eines dritten Ausführungsbeispiels der Erfindung mit Verankerungsfasern.

Figur 1 zeigt ein erstes Ausführungsbeispiel eines erfindungsgemäss ummantelten Seils 1. Das Seil 1 ist aufgebaut aus einer Kernlitze 2 , um die in einer ersten Schlagrichtung 3 fünf gleiche Kunstfaserlitzen 4 einer ersten Litzenlage 5 schraubenlinienförmig gelegt sind, und mit denen zehn Kunstfaserlitzen 4, 6 einer zweiten Litzenlage 7 im Parallelschlag unter einem ausgewogenen Verhältnis zwischen Faser- und Litzenschlagdrehung verseilt sind. Die Anzahl der verseilten Litzen kann den jeweiligen Anforderungen entsprechend unterschiedlich gewählt werden und ist nicht auf diejenige dieses Ausführungsbeispiels festgelegt. Für das Seil 1 verwendete tragende Kunstfaserlitzen 2,4,6,9 werden aus einzelnen Aramidfasern gedreht oder geschlagen und mit einem die Aramidfasern schützenden Imprägnierungsmittel, beispielsweise mit Polyurethanlösung, behandelt.

Den Seilkern 8 umgibt ein Zwischenmantel 12 aus Polyurethan oder Polyester, auf den eine äusserste Litzenlage 11 verseilt ist. Der Zwischenmantel 12 wird unmittelbar vor dem Verseilen der äussersten Litzenlage 11 auf den Seilkern 8 aufextrudiert. Er verhindert einen Kontakt zwischen der äussersten Litzenlage 11 und der zweiten Litzenlage 7 und damit Verschleiss der Kunstfaserlitzen 4, 6 und 9 durch gegenseitiges Aneinanderreiben beim Lauf des Seils 1 über die Treibscheibe und der dabei auftretenden Relativbewegung der Kunstfaserlitzen 4, 6, 9 untereinander. Ausserdem dient der Zwischenmantel 12 der inneren Momentenübertragung zwischen Seilkern 8 und äusserster Litzenlage 11.

Die äusserste Litzenlage 11 ist in zur ersten Schlagrichtung 3 entgegengesetzter zweiten Schlagrichtung 10 verseilt. Sie baut unter Längsbelastung des Seils 1 ein zu demjenigen des parallelverseilten Seilkerns 8 entgegengesetzt gerichtetes Drehmoment auf.

Eine Ummantelung 14 aus Polyurethan umhüllt die äusserste Litzenlage 11 und gewährleistet den gewünschten Reibwert zur Treibscheibe. Ferner ist das Polyurethan so abriebfest, dass beim Lauf des Seils 1 über die Treibscheibe keine Beschädigungen auftreten. Die Ummantelung 14 ist einstückig mit Verankerungslitzen 13 aus Polyurethan beispielsweise durch Schweissen, Vulkanisieren oder Kleben verbunden. Die Verankerungslitzen 13 sind formschlüssig in der äussersten Litzenlage 11 verankert. Beispielsweise sind hier neun dieser Polyurethanlitzen 13 abwechselnd mit neun Aramidfaserlitzen 9, jeweils zwischen zwei benachbarten Aramidfaserlitzen 9 liegend miteinander zu der äussersten Litzenlage 11 verseilt.

In Figur 1 sind die Aramidfaserlitzen 9 und die Polyurethanlitzen 13 gleich dick dargestellt, doch kann der Formschluss der Polyurethanlitzen 13 mit der äussersten Litzenlage 11 weiter verbessert werden, wenn die Polyurethanlitzen 13 dünner sind als die Aramidfaserlitzen 9. Die dünneren Polyurethanlitzen 13 werden in Umfangsrichtung zwischen den benachbarten durchmessergrösseren Aramidfaserlitzen 9 eingeklemmt und dabei in radialer Richtung auf den Zwischenmantel 12 niedergedrückt.

Die Ummantelung 14 wird im Durchlauf auf die äusserste Litzenlage 11 extrudiert. Bei dem Spritzdruckverfahren wird das fliessfähige Kunststoffmaterial in sämtliche Zwischenräume der Oberfläche der äussersten Litzenlage gepresst, so dass eine grosse Haftfläche gebildet wird. Vor dem Extrudieren der Ummantelung 14 werden die Polyurethanlitzen 13 auf Schmelztemperatur erhitzt, so dass beim Extrudieren der Ummantelung 14 und die Polyurethanlitzen 13 miteinander verschweisst werden. Die dadurch geschaffene dauerhafte einstückige Verbindung verleiht der Ummantelung 14 eine dauerhafte Besfestigung auf dem hochfesten Seil 1 über den verbesserten Formschluss der Polyurethanlitzen mit der äussersten Litzenlage 11.

Der Seilmantel 14 kann auch in zwei Schichten extrudiert werden. Die vorstehende Beschreibung trifft dann identisch auf die zuerst aufgebrachte Mantelschicht zu. Figur 2 zeigt eine Querschnittsansicht eines zweiten Ausführungsbeispiels eines erfindungsgemäss ummantelten Seils 20. Der Seilkern 21 und der fest auf ihm haftende Zwischenmantel 22 entsprechen hinsichtlich Funktion und Aufbau entsprechenden Teilen des zuvor beschriebenen ersten Ausführungsbeispiels. Auf den Seilmantel 22 ist eine äusserste Litzenlage 23 aus siebzehn Aramidfaserlitzen 24 verseilt. Jede einzelne Aramidfaserlitze 24 ist mit einer separaten, ringsum geschlossenen Umhüllung 25 aus Polyurethan versehen. Das insoweit beschriebene Aramidfaserseil 20 ist mit einer Ummantelung 26 umhüllt. Die Ummantelung 26 besteht, wie die Umhüllung 25 der Aramidfaserlitzen 24 aus thermoplastisch formbarem Polyurethan und ist werkstoffeinstückig entlang der jeweiligen Aussenoberfläche der Umhüllung 25 mit der Decklitzenlage 23 verschweisst. Über diese dauerhafte molekulare Verbindungen ist die Ummantelung 26 formschlüssig mit dem Aramidfaserlitze 24 verbunden. Auch bei diesem Ausführungsbeispiel werden zunächst Verankerungsmittel in Form der Umhüllung 25 in der Seilstruktur formschlüssig verankert und unmittelbar vor dem Extrudieren der Ummantelung 26 durch Erhitzen, Kleben oder Ätzen bzw. Vulkanisieren dauerhaft mit der Ummantelung 26 verbunden.

In Figur 3 ist als ein drittes Ausführungsbeispiel der Erfindung ein Aramidfaserseil 30 dargestellt. Der Aufbau des Seilkerns 31, der diesen umhüllende Zwischenmantel 32 und die Anzahl der Kunstfaserlitzen 33 der äussersten Litzenlage 34 sind wiederum gleich, wie bei den beiden vorstehend beschriebenen Ausführungsbeispielen. Ein Seilmantel 37 umgibt die äusserste Litzenlage 34, mit der er formschlüssig verbunden ist. Polyurethanfasern 35 sind in der äussersten Faserlage zusammen mit Aramidfasern 36 angeordnet, d.h. an der Mantelaussenfläche der Kunstfaserlitzen 33. Da die Kunstfaserlitzen 33 schraubenlinienförmig um den Zwischenmantel 32 gewickelt sind, ist sichergestellt, dass die Polyurethanfasern 35 wenigstens abschnittsweise an der an der Ummantelung 37 angrenzenden Oberfläche zum Liegen kommen. Die Polyurethanfasern 35 werden kurz vor dem Extrudieren der Ummantelung 37 erhitzt und verschmelzen mit der dicht aufgepressten Ummantelung 37. Als Bestandteil der Kunstfaserlitzen 33 sind die Polyurethanfasern 35 formschlüssig mit der Litzenstruktur der äussersten Litzenlage 34 verbunden. Folglich ist auch die einstückig mit den Polyurethanfasern 35 verbundene Ummantelung 37 über eine Vielzahl solcher Polyurethanfasern 35 über diesen Formschluss dauerhaft auf den Aramidfasern 36 verankert. Die beschriebenen Ausführungsbeispiele der Erfindung können ferner miteinander kombiniert werden, um gezielt eine gewünschte Fixierung des Mantels auszubilden.

## Patentansprüche

1. Kunstfaserseil, bestehend aus miteinander verseilten tragenden und in mehreren Lagen angeordneten Kunstfaserlitzen (2,4,6,9,24,33), mit einer mit einer äussersten Litzenlage (11,23,34) verbundenen und diese umhüllende Ummantelung (14,26,37), **dadurch gekennzeichnet, dass** die äusserste Litzenlage (11,23,34) Verankerungsmittel (13,25,35) aufweist, welche fest mit der Ummantelung (14,26,37) verbunden sind und welche Ummantelung (14,26,37) nur unter Beschädigung der Kunstfaserlitzen (9,24,33) der äussersten Litzenlage (11,23,34) ablösbar ist.

2. Kunstfaserseil nach Anspruch 1, **dadurch gekennzeichnet, dass** die Verankerungsmittel (13,25,35) und die Ummantelung (14,26,37) einstückig miteinander verbunden sind.

3. Kunstfaserseil nach Anspruch 1 oder 2, **dadurch gekennzeichnet, dass** die Verankerungsmittel (13,25,35) und die Ummantelung (14,26,37) aus schweiss- oder vulkanisierbaren Werkstoffen gebildet sind.

4. Kunstfaserseil nach einem der Ansprüche 1 bis 3, **dadurch gekennzeichnet, dass** die Verankerungsmittel (13,25,35) formschlüssig mit der äussersten Litzenlage (11,23,34) verbunden sind.

5. Kunstfaserseil nach Anspruch 1 oder 4, **dadurch gekennzeichnet, dass** die Verankerungsmittel in Form von mindestens einer in der äussersten Litzenlage (11) mit tragenden Kunstfaserlitzen (9) verseilten Verankerungslitze (13) ausgebildet sind.

6. Kunstfaserseil nach Anspruch 1 oder 4, **dadurch gekennzeichnet, dass** die Verankerungsmittel in Form einer Umhüllung (25) ausgebildet sind, die mindestens eine Kunstfaserlitze (24) der äussersten Litzenlage (23) umgibt.

7. Kunstfaserseil nach Anspruch 1 oder 4, **dadurch gekennzeichnet, dass** die Verankerungsmittel in Form mindestens einer Verankerungsfaser (35) ausgebildet sind, die in der äussersten Litzenlage (34) mit Aramidfasern zu tragenden Kunstfaserlitzen (33) verseilt ist, wobei die Verankerungsfaser (35) wenigstens abschnittsweise an der an die Ummantelung (37) angrenzenden Oberfläche angeordnet ist.

8. Verfahren zur Herstellung eines Kunstfaserseils, bestehend aus miteinander verseilten tragenden und in mehreren Lagen angeordneten Kunstfaserlitzen (2,4,6,9,24,33), mit einer mit einer äussersten Litzenlage (11,23,34) verbundenen und diese umhüllende Ummantelung (14,26,37), **dadurch gekennzeichnet, dass** Kunstfaserlitzen (9,24,33) der äusseresten Litzenlage (11,23,34) mit Verankerungsmitteln (13,25,35) verseilt werden, dass die Verankerungsmittel (13,25,35) vorbehandelt und beim Aufbringen der Ummantelung (14,26,37) unter Eingehen einer molekularen Bindung mit der Ummantelung (14,26,37) dauerhaft verbunden werden, welche Ummantelung (14,26,37) nur unter Beschädigung der Kunstfaserlitzen (9,24,33) der äussersten Litzenlage (11,23,34) ablösbar ist.

9. Verfahren nach Anspruch 8, **dadurch gekennzeichnet, dass** die Verankerungsmittel (13,25,35) auf Schmelztemperatur erhitzt werden, bevor die Ummantelung (14,26,37) aufextrudiert und mit den Verankerungsmitteln (13,23,34) verschweisst wird.

10. Verfahren nach Anspruch 8, **dadurch gekennzeichnet, dass** die Verankerungsmittel (13,25,35) chemisch vorbehandelt werden, bevor die Ummantelung (14,26,37) auf die äusserste Litzenlage (11,23,34) aufvulkanisiert wird.

## Claims

1. Synthetic-fiber rope composed of load-bearing synthetic-fiber strands (2, 4, 6, 9, 24, 33) which are laid together and arranged in several layers, with a sheath (14, 26, 37) which is joined to and surrounds an outermost layer of strands (11, 23, 34) **characterized in that**
the outermost layer of strands (11, 23, 34) has anchoring means (13, 25, 35) which are permanently fastened to the sheath (14, 26, 37) and which sheath (14, 26, 37) can only be separated from the outermost layer of strands (11, 23,34) by damaging the synthetic-fiber strands (9, 24, 33).

2. Synthetic-fiber rope according to Claim 1,
**characterized in that**
the anchoring means (13, 25, 35) and the sheath (14, 26, 37) are joined together in one piece.

3. Synthetic-fiber rope according to Claim 1 or 2,
**characterized in that**
the anchoring means (13, 25, 35) and the sheath (14, 26, 37) are made of materials which can be welded or vulcanized.

4. Synthetic-fiber rope according to one of Claims 1 to 3,
**characterized in that**
the anchoring means (13, 25, 35) are bonded with form fit to the outermost layer of strands (11, 23, 34).

5. Synthetic-fiber rope according to Claim 1 or 4,
**characterized in that**
the anchoring means take the form of at least one anchoring strand (13) laid in the outermost layer of strands (11) with load-bearing synthetic-fiber strands (9).

6. Synthetic-fiber rope according to Claim 1 or 4,
**characterized in that**
the anchoring means take the form of a jacket (25) which surrounds at least one synthetic-fiber strand (24) of the outermost layer of strands (23).

7. Synthetic-fiber rope according to Claim 1 or 4,
**characterized in that**
the anchoring means take the form of at least one anchoring fiber (35) which in the outermost layer of strands (34) is laid together with aramid fibers (36) to form load-bearing synthetic-fiber strands (33), the anchoring fiber (35) being arranged on at least some sections of the surface adjoining the sheath (37).

8. Process for manufacturing a synthetic-fiber rope composed of load-bearing synthetic-fiber strands (2, 4, 6, 9, 24, 33) which are laid together and arranged in several layers, with a sheath (14, 26, 37) which is joined to and surrounds an outermost layer of strands (11, 23, 34), **characterized in that**
the synthetic-fiber strands (9, 24, 33) of the outermost layer of strands are laid with anchoring means (13, 25, 35), that the anchoring means (13, 25, 35) are pre-treated and when the sheath (14, 26, 37) is applied they enter into a molecular bond by which they are permanently bonded to the sheath (14, 26, 37), which sheath (14, 26, 37) can only be separated from the outermost layer of strands (11, 23, 34) by damaging the synthetic-fiber strands (9, 24, 33).

9. Process according to Claim 8,
**characterized in that**
the anchoring means (13, 25, 35) are heated to melting temperature before the sheath (14, 26, 37) is extruded onto, and welded to, the anchoring means (13, 23, 34).

10. Process according to Claim 8,
**characterized in that**
the anchoring means (13, 25, 35) are chemically pre-treated before the sheath (14, 26, 37) is vulcanized onto the outermost layer of strands (11, 23, 34).

## Revendications

1. Câble en fibres synthétiques composé de torons porteurs en fibres synthétiques (2, 4, 6, 9, 24, 33) câblés ensemble et disposés en plusieurs couches, avec une gaine (14, 26, 37) qui est reliée à une couche de torons extérieure (11, 23, 34) et qui enveloppe celle-ci, **caractérisé en ce que** la couche de torons extérieure (11, 23, 34) comporte des moyens d'ancrage (13, 25, 35) qui sont reliés solidement à la gaine (14, 26, 37) et ladite gaine (14, 26, 37) ne peut se détacher que si les torons en fibres synthétiques (9, 24, 33) de la couche de torons extérieure (11, 23, 34) sont détériorés.

2. Câble en fibres synthétiques selon la revendication 1, **caractérisé en ce que** les moyens d'ancrage (13, 25, 35) et la gaine (14, 26, 37) sont reliés d'une seule pièce.

3. Câble en fibres synthétiques selon la revendication 1 ou 2, **caractérisé en ce que** les moyens d'ancrage (13, 25, 35) et la gaine (14, 26, 37) sont formés à partir de matières aptes à être soudées ou vulcanisées.

4. Câble en fibres synthétiques selon l'une des revendications 1 à 3, **caractérisé en ce que** les moyens d'ancrage (13, 25, 35) sont reliés par complémentarité de forme à la couche de torons extérieure (11, 23, 34).

5. Câble en fibres synthétiques selon la revendication 1 ou 4, **caractérisé en ce que** les moyens d'ancrage ont la forme d'au moins un toron d'ancrage (13) câblé dans la couche de torons extérieure (11) avec des torons porteurs en fibres synthétiques (9).

6. Câble en fibres synthétiques selon la revendication 1 ou 4, **caractérisé en ce que** les moyens d'ancrage ont la forme d'une gaine (25) qui entoure au moins un toron en fibres synthétiques (24) de la couche de torons extérieure (23).

7. Câble en fibres synthétiques selon la revendication 1 ou 4, **caractérisé en ce que** les moyens d'ancrage ont la forme d'au moins une fibre d'ancrage (35) qui est toronnée dans la couche de torons extérieure (34) avec des fibres d'aramide pour former des torons porteurs en fibres synthétiques (33), la fibre d'ancrage (35) étant disposée au moins par tronçons sur la surface voisine de la gaine (37).

8. Procédé pour fabriquer un câble en fibres synthétiques composé de torons porteurs en fibres synthétiques (2, 4, 6, 9, 24, 33) câblés ensemble et disposés en plusieurs couches, avec une gaine (14, 26, 37) qui est reliée à une couche de torons extérieure (11, 23, 34) et qui enveloppe celle-ci, **caractérisé en ce que** les torons en fibres synthétiques (9, 24, 33) de la couche de torons extérieure (11, 23, 34) sont câblés avec des moyens d'ancrage (13, 25, 35) et **en ce que** les moyens d'ancrage (13, 25, 35) sont traités préalablement et sont reliés durablement à la gaine (14, 26, 37), lors de l'application de celle-ci, en subissant une liaison moléculaire, ladite gaine (14, 26, 37) ne pouvant être détachée qui si les torons en fibres synthétiques (9, 24, 33) de la couche de torons extérieure (11, 23, 34) sont détériorés.

9. Procédé selon la revendication 8, **caractérisé en ce que** les moyens d'ancrage (13, 25, 35) sont chauffés jusqu'à la température de fusion avant que la gaine (14, 26, 37) soit extrudée et soudée aux moyens d'ancrage (13, 23, 34).

10. Procédé selon la revendication 8, **caractérisé en ce que** les moyens d'ancrage (13, 25, 35) subissent un traitement chimique préalable avant que la gaine (14, 26, 37) soit vulcanisée sur la couche de torons extérieure (11, 23, 34).
